# EUROPÄISCHE PATENTSCHRIFT

(11) **EP 0 062 865 B1**
(45) Veröffentlichungstag und Bekanntmachung des Hinweises auf die Patenterteilung: **13.02.1985**
(21) Anmeldenummer: 82102855.2
(22) Anmeldetag: 03.04.1982
(51) Int. Cl.: D06P 3/14, D06P 3/852, D06P 3/66

(54) **Färbeverfahren**
Dyeing process
Procédé de teinture

(30) Priorität: 14.04.1981 DE 3115069
(43) Veröffentlichungstag der Anmeldung: 20.10.1982
(73) Patentinhaber: BAYER AG, 51368 Leverkusen (DE)
(72) Erfinder: Hildebrand, Dietrich, Dr., D-5068 Odenthal (DE)

## Beschreibung

Die vorliegende Erfindung betrifft ein neues Verfahren zum einbadigen, einstufigen Färben von aus Wolle und Cellulosefasern bestehenden Textilmaterialien mit hochreaktiven Reaktivfarbstoffen nach einem Ausziehprozeß, bei welchem das Textilmaterial in Gegenwart von einem oder mehreren Reaktivfarbstoffen und einem oder mehreren Neutralsalzen bei langsam von alkalischen in den sauren Bereich fallenden pH-Wert und gleichzeitig langsam ansteigender Temperatur behandelt wird.

Bisherige Färbemethoden zum Färben von aus Wolle und Cellulosefasern bestehenden Textilmaterialien mit Reaktivfarbstoffen verliefen im wesentlichen nach zwei Prinzipien. Entweder wurde zuerst im sauren pH-Bereich gefärbt und anschließend durch Zugabe von Alkalien neutralisiert bzw. auf den schwach alkalischen Bereich umgestellt oder es wurde zuerst im alkalischen Bereich gefärbt und anschließend durch Zugabe von Säuren oder Spülen und Verdünnen mit Frischwasser von alkalisch auf schwach sauer oder neutral umgestellt. Beide Methoden sind energie- und zeitraubend bzw. benötigen große Mengen an Frischwasser sowie manuelle Betreuung des Färbeprozesses durch den Färber.

Mit Hilfe des erfindungsgemäßen Verfahrens gelingt es erstmalig, nach einem Einstufen-Verfahren Textilmaterialien, welche aus Wolle und Cellulosefasern bestehen mit einem Reaktivfarbstoff unter gleichen pH- und Temperaturbedingungen zu färben, was ein verbessertes Warenbild, verbesserte Ausspülbarkeit des Farbstoffhydrolysates, verbesserte Echtheiten und ein wesentlich vereinfachtes Nachsetzen von Nuancierfarbstoff bei Farbstoffkorrekturen mit sich bringt. Weiterhin sind die Ausbeuten bei dem erfindungsgemäßen Färbeverfahren außerordentlich hoch.

In GB-A-1 458 632 wird ein Verfahren zum Ausziehfärben von natürlichen oder synthetischen Fasern mit Farbstoffen beschrieben, deren Aufziehen auf die Fasern pH-abhängig ist und die bei einem bestimmten pH-Wert fixiert werden, wobei folgende Stufen durchlaufen werden:
(1) Eintauchen der Fasern in das Färbebad bei einem pH-Wert, bei welchem noch keine Farbstoffixierung auf der Faser eintritt,
(2) Einstellung des Färbebades auf eine im wesentlichen konstante Temperatur ohne pH-Änderung,
(3) Halten des Färbebades bei dieser Temperatur und Einstellung des pH-Wertes auf einen Wert, bei welchem ein praktisch vollständiges Aufziehen des Farbstoffs geschieht. Diese pH-Einstellung geschieht durch allmähliche Zugabe bestimmter Säure- oder Basenmengen.
(4) Halten des Färbebades bei praktisch konstanter Temperatur, um praktisch vollständige Reaktion des Farbstoffs und der Faser zu ermöglichen.

In Anspruch 2 von GB-A-1 458 632 wird als bevorzugte Ausführungsform ein alkalisches Ausgangsfärbebad aufgeführt, welches durch allmähliche Zugabe dotierter Säuremengen sauer gestellt wird, wobei dann im sauren Medium eine praktisch vollständige Fixierung des Farbstoffs erfolgt.

Der Zusatz eines Neutralsalzes zum Färbebad wird in der in Rede stehenden britischen Patentschrift nicht erwähnt.

Die Lehre von GB-A-1 458 632 führt vom Gegenstand der vorliegenden Anmeldung eindeutig weg.

Ziel der vorliegenden Erfindung ist es nämlich, ein aus Wolle und Cellulosefasern bestehendes Textilmaterial in einer wirtschaftlich vertretbaren Zeit optimal Ton-in-Ton zu färben.

Hierbei werden Farbstoffe eingesetzt, die Wolle und Cellulosefasern gleichzeitig färben. Das sind Reaktionsfarbstoffe mit einer Mindesthydrolysekonstante von 0,8-10-² min -.1 (alle im Anmeldungstext offenbarten Reaktivfarbstoffe erfüllen diese Bedingung). Bereits beim alkalischen Ausgangs-pH-Wert tritt teilweise Anfärbung des Fasergemisches ein.

Nachdem der Ausgangs-pH-Wert und die Ausgangstemperatur des Färbebades einmal eingestellt worden sind, und gegebenenfalls einige Zeit bei diesen Konditionen gehalten wird, tritt schließlich eine synchrone pH-Wert-Erniedrigung und Temperaturerhöhung des Färbebades in Anwesenheit von Neutralsalz ein. Unter diesen Bedingungen erfolgt optimale Ton-in-Ton-Ausfärbung des Wolle/Cellulose-Mischgewebes.

Gemäß FR-A-1 512 665 ist das Färben von Cellulosefasern oder von Cellulose/Polyester-Mischfasern bei Temperaturen über 100° C bekannt. Diese Temperaturen sind nur in geschlossenen Färbeapparaturen zu erreichen.

Diese hohe Temperatur wird sofort eingestellt und bei dieser Temperatur wird aus der im Färbebad enthaltenen halogenierten organischen Verbindung Chlorwasserstoff freigesetzt, wobei sich der pH-Wert vom alkalischen in den schwach sauren Bereich verschiebt. Zielrichtung von FR-A-1 512 665 ist in erster Linie das Färben von Cellulose/Polyester-Mischfasern, wobei das Färbebade Reaktiv- und Dispersionsfarbstoffe enthält. Beim erfindungsgemäßen Verfahren werden Temperaturen von max. 100°C erreicht. In der Praxis arbeitet man bei Endtemperaturen von ca. 95° C.

Die extremen Bedingungen des Verfahrens gemäß FR-A-1 512 665 wären für das Färben von Woll- /Cellulosefasergemischen ungeeignet, eine gleichmäßige Ausfärbung wäre so nicht möglich.

Die beim erfindungsgemäßen Verfahren einsetzbaren Reaktivfarbstoffe weisen eine Hydrolysenkonstante von mindestens 0,8.10-² 2 min-1 bei pH 11 und 40° C auf. (Zur Bestimmung der Hydrolysenkonstante, siehe D. Hildebrand in: The Chemistry of Synth. Dyes, Vol. VI, 1972,346 ff, Academic Press, Inc. New York and London).

Als Reaktivfarbstoffe kommen vor allem sulfogruppenhaltige, wasserlösliche, organische Farbstoffe aus der Reihe der Anthrachinon-, Azo-, Azometallkomplex-, Formazan-, Oxazin- und Phthalocyaninfarbstoffe in Betracht.

Die Reaktivfarbstoffe enthalten als Reaktivgruppe vorzugsweise mindestens einen 2,3-Dichlorchinoxalinyl-, Dichlortriazinyl-, Monofluortriazinyl-, Monofluorpyrimidinyl- oder Difluorpyrimidinylrest.

Beispielhaft seien die in den Anwendungsbeispielen bezeichneten Reaktivfarbstoffe aufgeführt.

Als Alkalien kommen für das erfindungsgemäße Verfahren zur Einstellung des Ausgangs-pH-Werts solche in Betracht, die allein oder in Mischung einen pH-Wert von 10 bis 11 ergeben. Beispielsweise genannt seien Natronlauge, Trinatriumphosphat, Soda, Dinatriumphosphat, Natriumbicarbonat, Calciumhydroxid. Insbesondere wird soviel Alkali zugefügt, daß die Färbeflotte einen pH von 9 bis 11 annimmt. Dies ist der Ausgangs-pH-Wert des erfindungsgemäßen Verfahrens. Vorzugsweise wird zur Einstellung des Ausgangs-pH-Werts ein alkalisches Puffergemisch eingesetzt (insbesondere Phosphatpuffer).

Die Färbeflotte enthält 20 bis 150 g/l, vorzugsweise 50 bis 100 g/I eines Neutralsalzes wie Natriumsulfat oder Kochsalz sowie 0,5 bis 2g/l, vorzugsweise 1 bis 1,5 g/I eines Egalisiermittels. Gegebenenfalls können noch weitere Färbereihilfsmittel wie Netzmittel (z. B. Alkylphosphate), Entschäumer (z. B. Mineral- oder Siliconemulsionen) oder Laufmittel (z. B. ethoxylierte Fettsäureamide) enthalten sein.

Als geeignete Egalisiermittel seien beispielhaft genannt wie sie in der DE-B-1 619 530 beschrieben worden sind.

Geeignet sind ferner Egalisiermittel wie sie in der DE-B-1 258 817 genannt werden.

Die beim erfindungsgemäßen Verfahren bevorzugt einsetzbaren Egalisierungsmittel gehören der Klasse der ethoxylierten Amine oder Aminoxide an.

Beim erfindungsgemäßen Verfahren erfolgt die Veränderung des pH-Wertes der Färbeflotte durch Zusatz eines in der alkalischen Färbeflotte Säure abspaltenden Mittels oder durch langsame Zudosierung von Säure.

Die Zudosierung der Säure kann in Form der freien Säure (z. B. Essigsäure) oder eines sauren Salzes erfolgen.

Als Säure abspaltende Mittel kommen in Betracht: Wasserlösliche Derivate organischer oder anorganischer Säuren, die beim Erhitzen in alkalischem Medium Säuren freisetzen und damit den pH-Wert des zu Beginn des Fixierprozesses alkalisch reagierenden Färbebades in den schwach sauren Bereich bis zu einem pH-Wert von 6-5 überführen. Dieser pH-Wert von 6-5 ist der End-pH-Wert des erfindungsgemäßen Verfahrens.

Als Säurespender seien beispielsweise genannt:
Natriumchloracetat
Natriumdichloracetat
Na-Salz der 3-Chlorpropionsäure
Monochloracetamid, Butyrolacton
Halbester der Schwefelsäure wie Laurylsulfat, Hexadecylsulfat oder Octadecylsulfat sowie vorzugsweise 2-Ethylhexylsulfat, Butylsulfat, sowie die Schwefelsäureester von oxyethylierten und oxypropylierten Alkoholen wie z. B. Butylglykolsulfat, Butyldiglykolsulfat, ferner C₁―C₄-Alkylester der Phosphorsäure oder phosphorigen Säure, Cᵢ-C₄-Alkylester von Phosphon- und Phosphinsäuren, wie z. B. Trimethylphosphat, Triethylphosphat, Tris-(hydroxyethyl)-phosphat, Dimethylphosphat, Diethylphosphat, Dipropylphosphit, Di-isopropyl-phosphit, Diethylphosphit, Dipropylphosphit, Di-isopropylphosphit, Dibutylphosphit, Methanphosphonsäuredimethylester, Ethylphosphonsäurediethylester, Phosphonopropionsäuretrimethylester, Cyanethanphosphonsäuredimethylester, Cyanmethanphosphonsäuredimethylester, Hydroxyethan- und Hydroxymethanphosphonsäuredimethylester, 2-Chlor-ethanphosphonsäuredimethylester, 2-Chlorethanphosphonsäurediethylester und Phosphonooberbernsteinsäure-tetramethylester.

Wird das Verfahren in der Weise durchgeführt, daß die zur Umstellung des pH-Wertes erforderliche Säure zudosiert wird, dann eignet sich die Zugabe von sauren Salzen (bevorzugt Mononatriumphosphat oder Natriumbisulfat).

Das erfindungsgemäße Verfahren wird im allgemeinen wie folgt durchgeführt:
Das Textilmaterial wird mit einer Flotte behandelt, welche folgende Bestandteile enthält:

Wird die Säure durch Zudosierung allmählich dem Bad zugeführt, dann verwendet man etwa 10%ige Lösungen der Sauren Salze.

Das Färbebad wird bevorzugt bei 40-60°C angesetzt und nach etwa 30-60 Minuten Temperaturkonstanz innerhalb von 40―50 Minuten auf Kochtemperatur gebracht und ¹/₂ bis 1 Stunde bei dieser Temperatur (ca. 100°C) geführt. Anschließend wird die Flotte abgelassen, das gefärbte Gewebe wird mit Wasser gespült und mit einer wäßrigen Ammoniaklösung geseift. Im allgemeinen wird mit 2 g/I einer 25%igen wäßrigen Ammoniaklösung auf frischen Bade 150―200 Minuten bei 80° C geseift.

Bei den in den folgenden Beispielen angegebenen Teilen handelt es sich in allen Fällen um Gewichtsteile.

### Beispiel 1

100 Teile eines Wolle/Baumwollmischgarns bestehend aus 60 Teile Wolle und 40 Teilen Baumwolle werden in Form einer Kreuzspule auf einem Garnfärbeapparat mit einer 45° C warmen Flotte behandelt, welche aus

besteht.

Nach 60 Minuten wird mit 1°/Minute auf Kochtemperatur erwärmt und weitere 60 Minuten bei dieser Temperatur behandelt. Anschließend wird die Flotte abgelassen und mit 2 Teilen einer 25%igen kommerziellen Ammoniaklösung in 1000 Flotte 20 Minuten bei 80° nachbehandelt.

Man erhält eine tiefe Scharlachfärbung mit guten Echtheitseigenschaften und tongleicher Anfärbung beider Faserkomponenten.

Verwendet man anstelle des Farbstoffs I gleiche Teile des Farbstoffs 11, so erhält man eine tiefe gleichmäßige Gelbfärbung.

### Beispiel 2

100 Teile eines Wolle/Baumwollmischgarns, bestehend aus 80 Teilen Baumwolle und 20 Teilen Wolle, werden in Form einer Kreuzspule auf einem Garnfärbeapparat mit einer 45°C warmen Flotte behandelt, welche aus

besteht.

Man behandelt 1 Stunde bei 45°C und läßt dann langsam über eine Stunde bei gleichzeitigem Aufheizen auf Kochtemperatur eine Lösung von 3,5 Teilen Monoatriumphosphat in 31,5 Teilen Wasser zulaufen. Nach dem Erreichen der Kochtemperatur wird eine weitere Stunde bei dieser Temperatur behandelt. Dann wird die Flotte abgelassen und mit frischem Wasser kalt und heiß gespült.

Nach Ablassen der Spülflotte wird mit einer Flotte, welche auf 1000 Teile 2 Teile 25%iges Ammoniak enthält, 20 Minuten kochend geseift.

Man erhält eine egale Braunfärbung mit guten Echtheitseigenschaften.

### Beispiel 3

100 Teile eines Wolle/Baumwoll-Mischgarns, bestehend aus 50 Teilen Wolle und 50 Teilen Baumwolle werden auf einem Baumfärbeapparat bei 40° mit einer Flotte behandelt, welche aus

besteht.

Im übrigen wird verfahren wie in Beispiel 1 beschrieben.

Man erhält eine tiefe Schwarzfärbung. Verwendet man anstelle der Mischung der Farbstoffe III, VI und VII 5 Teile des Farbstoffs III, so erhält man eine gleichmäßige Marineblaufärbung.

## Patentansprüche

1. Verfahren zum einstufigen Färben von aus Wolle und Cellulosefasern bestehenden Textilmaterialien nach dem Ausziehprinzip, dadurch gekennzeichnet, daß man das Textilmaterial in Gegenwart eines oder mehrerer Reaktivfarbstoffe mit jeweils einer Hydrolysenkonstante von mindestens 0,8 - 10-² min-¹ (Hydrolysenkonstante bei pH 11 und 40°C) und in Gegenwart von einem oder mehreren Neutralsalzen bei langsam von pH 9-11 auf pH 5-6 fallendem pH-Wert und gleichzeitig langsam ansteigender Temperatur behandelt.

2. Verfahren nach Anspruch 1, dadurch gekennzeichnet, daß man in Gegenwart von 20 bis 150 g Neutralsalz pro Liter Färbeflotte färbt.

3. Verfahren nach Anspruch 1 und 2, dadurch gekennzeichnet, daß es sich beim Neutralsalz um Natriumsulfat oder Natriumchlorid handelt.

4. Verfahren nach Anspruch 1 bis 3, dadurch gekennzeichnet, daß man die zur pH-Werterniedrigung in Gegenwart eines Säurespenders arbeitet.

5. Verfahren nach Anspruch 1 bis 4, dadurch gekennzeichnet, daß man die zur pH-Werterniedrigung notwendige Säuremenge allmählich in die auf pH 9-11 vorgepufferte Färbeflotte eindosiert.

6. Verfahren nach Anspruch 1 bis 5, dadurch gekennzeichnet, daß man mit der pH-Änderung eine definierte Temperaturerhöhung ausgehend von ca. 40 bis 60" C bis zur Kochtemperatur des Färbebades vornimmt.

7. Verfahren nach Anspruch 1 bis 6, dadurch gekennzeichnet, daß man zur pH-Werterniedrigung in Gegenwart eines sauren Salzes arbeitet.

8. Verfahren nach Anspruch 1 bis 6, dadurch gekennzeichnet, daß die Färbeflotte
pro Liter Färbeflotte enthält.

## Claims

1. Process for dyeing textile materials consisting of wool and cellulose fibres in one bath and in one step by the exhaustion principle, characterised in that the textile material is treated in the presence of one or more reactive dyestuffs, each having a hydrolysis constant of at least 0.8 x 10-² min -¹ (hydrolysis constant at pH 11 and 40° C) and in the presence of one or more neutral salts at a pH value falling slowly from pH 9-11 to pH 5-6 and at a simultaneously slowly increasing temperature.

2. Process according to Claim 1, characterised in that the dyeing is carried out in the presence of 20 to 150 g of a neutral salt per litre of dye liquor.

3. Process according to Claim 1 or 2, characterised in that the neutral salt is sodium sulphate or sodium chloride.

4. Process according to Claim 1 to 3, characterised in that the lowering of the pH value is carried out in the presence of an acid donor.

5. Process according to Claim 1 to 4, characterised in that the amount of acid required for lowering the pH is gradually metered into the dye liquor pre-buffered at pH 9-11.

6. Process according to Claim 1 to 5, characterised in that the pH change is accompanied by a defined temperature increase starting from about 40 to 60° C to the boiling temperature of the dyebath.

7. Process according to Claim 1 to 6, characterised in that the lowering of the pH value is carried out in the presence of an acid salt.

8. Process according to Claim 1 to 6, characterised in that the dye liquor contains, per litre of dye liquor, 0.1 to 8 g of a reactive dyestuff, 0.5 to 2 g of a levelling agent, 0 to 2 g of other dyeing auxiliaries, 20 to 150 g of a neutral salt, 1 to 8 g of an alkaline buffer and 1 to 8 g of an acid donor.

## Revendications

1. Procédé de teinture en un seul bain et en une seule étape de matières textiles en laine et en fibres cellulosiques selon le principe du procédé par épuisement, caractérisé en ce qu'on traite la matière textile en présence d'un ou plusieurs colorants réactifs ayant chacun une constante d'hydrolyse d'au moins 0,8 - 10-² min -' 1 (constante d'hydrolyse à pH 11 et à 40° C) et en présence d'un ou plusieurs sels neutres à une valeur de pH s'abaissant lentement de pH 9-11 à pH 5-6 et à une température croissant en même temps lentement.

2. Procédé suivant la revendication 1, caractérisé en ce qu'on effectue la teinture en présence de 20 à 150 g de sel neutre par litre de bain de teinture.

3. Procédé suivant les revendications 1 et 2, caractérisé en ce que le sel neutre est le sulfate de sodium ou le chlorure de sodium.

4. Procédé suivant les revendications 1 à 3, caractérisé en ce que pour abaisser la valeur du pH, on opère en présence d'un donneur d'acide.

5. Procédé suivant les revendications 1 à 4, caractérisé en ce qu'on introduit progressivement la quantité d'acide nécessaire pour abaisser la valeur du pH dans le bain de teinture préalablement tamponné à pH 9-11.

6. Procédé suivant les revendications 1 à 5, caractérisé en ce qu'on effectue, en faisant varier le pH, l'élévation définie de la température en partant d'environ 40 à 60° C et en allant jusqu'à la température d'ébullition du bain de teinture.

7. Procédé suivant les revendications 1 à 6, caractérisé en ce que pour abaisser la valeur du pH, on opère en présence d'un sel acide.

8. Procédé suivant les revendications 1 à 6, caractérisé en ce que le bain de teinture contient, par litre,
